# FASCICULE DE BREVET EUROPEEN

(11) **EP 0 787 217 B1**
(45) Date de publication et mention de la délivrance du brevet: **13.05.1998**
(21) Numéro de dépôt: 95936606.3
(22) Date de dépôt: 24.10.1995
(51) Int. Cl.: C22F 1/05, C22C 21/08, C22F 1/057

(54) **PROCEDE DE FABRICATION DE PRODUITS EN ALLIAGE ALSIMGCU A RESISTANCE AMELIOREE A LA CORROSION INTERCRISTALLINE**
VERFAHREN ZUR HERSTELLUNG VON GEGENSTÄDEN AUS AlSiMgCu-LEGIERUNG MIT VERBESSERTEN INTERKRISTALLINKORROSIONSWIEDERSTAND
METHOD FOR MAKING AlSiMgCu ALLOY PRODUCTS HAVING ENHANCED INTERCRYSTALLINE CORROSION RESISTANCE

(30) Priorité: 25.10.1994 FR 9413047
(43) Date de publication de la demande: 06.08.1997
(73) Titulaire: PECHINEY RHENALU, 92400 Courbevoie (FR)
(72) Inventeur: BECHET, Denis, F-38120 Saint-Egrève (FR); WARNER, Timothy, F-38340 Voreppe (FR)
(74) Mandataire: Mougeot, Jean-Claude
(86) Numéro de dépôt international: FR9501412
(87) Numéro de publication internationale: WO9612829

(56) Documents cités:
- EP-A- 0 173 632
- WO-A-95/27091
- FR-A- 2 360 684
- FR-A- 2 683 828
- US-A- 4 424 084
- US-A- 4 589 932
- US-A- 4 614 552
- PATENT ABSTRACTS OF JAPAN vol. 017 no. 394 (C-1088) ,23 Juillet 1993 & JP,A,05 070907 (SUMITOMO LIGHT METAL IND LTD) 23 Mars 1993,
- PATENT ABSTRACTS OF JAPAN vol. 009 no. 222 (C-302) ,9 Septembre 1985 & JP,A,60 082643 (SHIYOUWA ARUMINIUMU KK) 10 Mai 1985,
- W.HUFNAGEL 'ALUMINIUM-TASCHENBUCH' 1986 , ALUMINIUM-VERLAG , DUSSELDORF, DE voir page 147 - page 138
- J.E.HATCH 'ALUMINUM' 1984 , AMERICAN SOCIETY FOR METALS , METALS PARK, OHIO, US voir page 177 - page 182

## Description

### Domaine technique

L'invention concerne le domaine des produits en alliage d'aluminium à haute résistance AlSiMgCu, appartenant à la série 6000 selon la nomenclature internationale de l'Aluminum Association aux Etats-Unis, et destinées aux applications structurales, notamment à la construction aéronautique.

### Etat de la technique

Parmi les alliages de la série 6000, certains présentent des caractéristiques élevées qui les rendent aptes aux applications structurales les plus exigeantes.

Ainsi, le brevet US 4082578 d'ALCOA décrit deux familles d'alliages, enregistrées ultérieurement à l'Aluminum Association sous les n° 6009 et 6010, la première privilégiant la formabilité et la seconde la résistance mécanique. Ces alliages présentent une bonne résistance à l'indentation, à la corrosion sous contrainte et à la corrosion exfoliante, ainsi qu'une bonne aptitude au soudage par points, ce qui les destine particulièrement à la construction automobile (carrosserie et pare-chocs).
Ces alliages ont la composition suivante (en poids):

| | |
|---|---|
| Si | 0,4 - 1,2% |
| Mg | 0,4 - 1,1% |
| Cu | 0,1 - 0,6% |
| Mn | 0,2 - 0,8% |
| Fe | 0,05 - 0,35% |

Dans certains cas, on peut dépasser à l'état T6 (selon la désignation de l'Aluminum Association) 400 MPa pour la résistance à la rupture Rₘ et 370 MPa pour la limite élastique à 0,2% R_{0,2}.

Le brevet US 4614552 d'ALCAN couvre des tôles d'alliage d'aluminium, destinées également à la carrosserie automobile, de composition:

| | |
|---|---|
| Si | 0,60 - 1,0% |
| Mg | 0,62 - 0,82% |
| Cu | 0,65 - 0,79% |
| Mn | 0,10 - 0,50% |
| Fe | < 0,40% |
| Ti | < 0,10% |
| autres | < 0,05% chacun et < 0,15% au total. |

Cet alliage a été enregistré ultérieurement sous la désignation AA 6111. Comme les alliages 6009 et 6010 mentionnés plus haut, il ne présente pas une bonne résistance à la corrosion intercristalline à l'état T6.

Le brevet US 4589932 d'ALCOA propose pour la construction automobile, ferroviaire, navale ou aéronautique, un alliage, enregistré ultérieurement sous la désignation AA 6013, de composition:

| | | | |
|---|---|---|---|
| Si | 0,4 - 1,2% | et de préférence | 0,6 - 1% |
| Mg | 0,5 - 1,3% | " | 0,8 - 1,2% |
| Cu | 0,6 - 1,1% | | |
| Mn | 0,1 - 1% | " | 0,2 - 0,8% |
| Fe | < 0,5% | | |
| Cr | < 0,10% | | |
| Ti | < 0,10% | | |
| Zn | autour de 0,25% | | |

L'alliage subit une mise en solution entre 549 et 582°C, cette température étant voisine de la température du solidus.
Les tôles obtenues se comparent très favorablement, en matière de limite élastique et de tenacité, à l'alliage 2024 plaqué utilisé couramment pour le fuselage des avions, et, de plus, le coût de fabrication est plus faible.
Cependant, un certain nombre d'études publiées dans la presse scientifique montrent une forte sensibilité à la corrosion intercristalline de cet alliage à l'état T6 (cf. T.D. BURLEIGH "Microscopic investigation of the intergranular corrosion of 6013-T6" in ICAA3 Trondheim 1992, p. 435).

Le brevet EP 173632 de la demanderesse est relatif à des produits filés ou matricés en alliage de composition:

| | | | |
|---|---|---|---|
| Si | 0,9 - 1,3% | et de préférence | 1 - 1,15% |
| Mg | 0,7 - 1,1% | " | 0,8 - 1% |
| Cu | 0,3 - 1,1% | " | 0,8 - 1% |
| Mn | 0,5 - 0,7% | | |
| Zr | 0,07 - 0,2% | " | 0,08 - 0,12% |
| Fe | < 0,30% | | |
| Zn | < 0,7% | " | 0,3 - 0,6% |

présentant une structure essentiellement non recristallisée. Cet alliage, enregistré ultérieurement sous la désignation AA 6056, présente des caractéristiques mécaniques très élevées, aussi bien en résistance qu'en ductilité:
Rₘ > 420 MPa R_{0,2} > 380 MPa A > 10%
Les études de la demanderesse montrent que cet alliage est également sensible à la corrosion intercristalline à l'état T6, avec des résultats analogues à ceux du 6013 (cf. M. REBOUL et al. "Stress Corrosion cracking of high strength Al alloys" in ICAA3 Trondheim 1992, p. 455).

### Objet de l'invention

La demanderesse s'est aperçue que l'utilisation d'un domaine particulier à l'intérieur du domaine de composition des alliages 6000 chargés en Si, Mg et Cu, associée à un traitement particulier de désensibilisation à la corrosion intercristalline, permettait d'obtenir à la fois des caractéristiques mécaniques équivalentes à celles de l'alliage 2024 à l'état T3 et une résistance à la corrosion intercristalline à l'état non plaqué nettement améliorée, ce qui rend les alliages de ce type ainsi traités particulièrement appropriés à la réalisation de fuselages d'avions et, plus généralement, aux applications structurales à haute résistance.

L'invention a ainsi pour objet un procédé de fabrication de produits corroyés en alliage d'aluminium AlSiMgCu à haute résistance mécanique et présentant une bonne résistance à la corrosion intercristalline, comprenant les étapes suivantes:
- coulée d'une plaque ou billette de composition (en poids):

| | |
|---|---|
| Si | 0,7 - 1,3% |
| Mg | 0,6 - 1,1% |
| Cu | 0,5 - 1,1% |
| Mn | 0,3 - 0,8% |
| Zr | < 0,20% |
| Fe | < 0,30% |
| Zn | < 1% |
| Cr | < 0,25% |
| Ag | < 1% |
| autres éléments | < 0,05% chacun et < 0,15% au total |

reste aluminium.
avec: Mg/Si < 1
- homogénéisation de cette plaque ou billette à une température comprise entre 470 et 570°C
- corroyage à chaud et éventuellement à froid
- mise en solution à une température comprise entre 540 et 570°C
- trempe
- revenu comportant au moins un palier à une température comprise entre 150 et 250°C, et de préférence entre 165 et 220°C, et d'une durée comprise entre 30h et 300h, de préférence entre 70 et 120h en durée équivalente à 175°C.
Le revenu comporte, de préférence, un autre palier à température plus élevée comprise entre 185 et 250°C, la durée équivalente à 175°C étant toujours, pour l'ensemble des 2 paliers, comprise entre 30 et 300h.

L'invention a également pour objet un produit laminé ou filé en alliage d'aluminium de la composition mentionnée ci-dessus, désensibilisé à la corrosion intercristalline(au sens de la norme MIL-H-6088 du Département de la Défense des USA) et présentant, à cet état désensibilisé, une conductivité électrique supérieure d'au moins 0,5 MS/m à celle mesurée à l'état T6.

Elle a également pour objet un élément de fuselage d'avion ou un élément structural de véhicule routier ou ferroviaire réalisé à partir de produits selon l'invention ou de produits élaborés selon le procédé de l'invention.

### Description de l'invention

Les alliages selon l'invention ayant un rapport Mg/Si < 1 ont une teneur en silicium plutôt plus élevée, puisque les fourchettes de composition de Mg sont typiques des alliages de la série 6000. Il est surprenant d'obtenir une meilleure résistance à la corrosion intercristalline en augmentant la teneur en Si, alors que celle-ci est réputée agir dans le sens contraire. Ainsi, Kemal NISANCIOGLU dans le SINTEF Report A 820/3 du 23/8/1982 "Intercrystalline, stress and exfoliation corrosion of AlMgSi alloys. A litterature survey." ISBN n° 82-0595-2860-6, p.7, mentionne que "la susceptibilité à la corrosion intercristalline (à l'état T6) augmente avec la teneur en Si, spécialement pour les alliages où Si est en excès par rapport à la teneur stoechiométrique".

On constate qu'avec des alliages situés dans les mêmes fourchettes de composition, mais avec un rapport Mg/Si > 1, le revenu particulier ne permet pas d'obtenir une désensibilisation satisfaisante à la corrosion intercristalline. On observe en effet localement des traces d'attaque intercristalline. La désensibilisation pourrait sans doute être obtenue, mais au prix d'une dégradation inacceptable des caractéristiques mécaniques.

On observe également, pour les alliages selon l'invention ayant un rapport Mg/Si < 1 et désensibilisés à la corrosion intercristalline, de nombreux précipités intergranulaires en forme de planchettes, alors que ceux-ci sont plutôt en forme d'aiguilles à l'état T6. Au moins certains de ces précipités en forme de planchettes contiennent des composés quaternaires AlMgSiCu.
Par ailleurs, les alliages désensibilisés selon l'invention présentent une conductivité éléctrique plus élevée d'au moins 0,5 MS/m par rapport à la conductivité électrique à l'état T6 lorsque le revenu pratiqué est de type bipalier et de 1 MS/m dans le cas d'un revenu monopalier.

La teneur en Cu doit être > 0,5% pour avoir à la fois des caractéristiques mécaniques suffisantes et une bonne stabilité thermique de l'alliage. Au delà de 1,1%, on risque de voir apparaître des problèmes de corrosion sous contrainte et de corrosion exfoliante, ainsi qu'une baisse de la tenacité à cause de particules primaires au cuivre.

Une addition de Zn à une teneur comprise entre 0,15 et 1% a, pour une composition et un revenu identiques, une influence positive sur la résistance à la corrosion intercristalline. Par ailleurs, une addition de l'ordre de 0,5% d'Ag permet d'améliorer les caractéristiques mécaniques.

Les produits selon l'invention peuvent être des tôles laminées ou des profilés filés. L'alliage est coulé en plaques (pour les tôles) ou en billettes (pour les profilés) et sa gamme de transformation est relativement classique jusqu'au revenu final. L'homogénéisation se fait entre 480 et 570°C pendant une durée comprise entre 5 et 50h. On procède ensuite au corroyage par laminage à chaud ou filage, puis, dans le cas des tôles, au laminage à froid jusqu'à une épaisseur comprise entre 0,5 et 15 mm. On effectue ensuite une mise en solution poussée à une température proche du solidus, comprise entre 540 et 575°C, puis une trempe à l'eau avec une vitesse de refroidissement dépendant de l'épaisseur du produit.

Le revenu est un traitement thermique particulier qui permet à la fois d'obtenir les caractéristiques mécaniques requises tout en désensibilisant l'alliage à la corrosion intercristalline. Ce traitement peut être soit un traitement monopalier à une température comprise entre 150 et 250°C, et de préférence entre 165 et 220°C, soit un traitement bipalier, l'un des paliers étant à une température comprise entre 150 et 250°C (de préférence 165 et 220°C) et l'autre à une température plus élevée, comprise entre 170 et 270°C.

Le temps de traitement dépend de la température. On peut ramener cette durée à un temps équivalent à 175°C t_{eq}, lié à la température T du palier en °K et à la durée t de traitement à cette température (la durée de montée en température étant prise en compte dans le calcul du temps équivalent) par la relation:${\text{(t}}_{\text{eq}} \text{/448) exp(-Q/448R) = t/T exp(-Q/RT)}$ dans laquelle Q = 145000 J/mol et R est la constante des gaz parfaits.
Pour les traitements bipalier, on constate qu'on obtient une désensibilisation partielle à la corrosion intercristalline pour t_{eq} > 30 h et une désensibilisation totale pour t_{eq} > 70 h. On entend par désensibilisation partielle l'absence de ramifications intercristallines de longueur supérieure à 20 microns, sur une coupe polie réalisée à la suite de l'essai selon la norme militaire américaine MIL-H-6088. La désensibilisation est considérée comme totale en l'absence de ramifications de taille supérieure à 5 microns.
Il n'est pas recommandé de dépasser un temps équivalent de 120 h, car on a alors une dégradation trop importante de la limite élastique qui chute nettement en dessous de 300 MPa. L'optimum de la plage de désensibilisation se situe entre 70 et 120 h pour les traitements bipalier et entre 150 et 250 h pour les traitements monopalier. A la suite de ce revenu, on constate que la différence de conductivité avec l'état T6 est toujours supérieure à 0,5 MS/m.
On peut aussi pratiquer un traitement thermique monopalier, mais, pour être efficace, il doit avoir une durée équivalente supérieure à celle d'un traitement bipalier, ce qui conduit généralement à des caractéristiques mécaniques inférieures. Cette durée équivalente est comprise de préférence entre 150 et 250 h. Dans ce cas, l'écart de conductivité par rapport à l'état T6 est d'au moins 1 MS/m.
Les produits réalisés selon l'invention présentent un bon module d'élasticité et un excellent module spécifique (quotient du module par la densité) compte-tenu de leur densité plus faible que celle des alliages 2000 par exemple. Ainsi, pour des tôles d'épaisseur 1,6 mm, on a mesuré un module de 71 GPa, à peine inférieur au module de tôles de même épaisseur en alliage 2024 nu, et nettement supérieur à celui du 2024 plaqué utilisé habituellement pour le fuselage des avions commerciaux.
Ces produits présentent également, grâce au revenu à haute température, une bonne stabilité thermique qui les rend aptes, par exemple, à être utilisés pour le fuselage d'avions supersoniques.

### Exemples

### Exemple 1

On a élaboré sous forme de plaque un alliage de composition:

| | |
|---|---|
| Si | 0,79% |
| Mg | 0,94% |
| Cu | 1,0% |
| Mn | 0,58% |
| Fe | 0,22% |
| Zn | 0,15% |

avec donc un rapport Mg/Si = 1,2.
La plaque a été homogénéisée 21h à 530°C, écroutée, puis laminée à chaud et à froid jusqu'à une épaisseur de 1,6 mm. La mise en solution a été effectuée à 550°C pendant 1h.
Le revenu standard pour un tel alliage, conduisant à l'état T6, serait de 8h à 175°C et les caractéristiques mécaniques dans le sens travers obtenues dans ce cas sont:
limite élastique R_{0,2} = 375 MPa
résistance à la rupture Rₘ = 417 MPa
allongement A = 14%
Sa conductivité électrique est de 24,0 MS/m.
Différents traitements thermiques ont été effectués sur ces tôles pour essayer de les désensibiliser à la corrosion intercristalline. On a utilisé, pour qualifier cette sensibilité, soit un test nommé "Interneutre", correspondant à la norme militaire américaine MIL-H-6088, soit un test interne nommé "Interano", consistant en une attaque anodique de l'échantillon, pendant 6h, en milieu chlorures - perchlorates et sous une densité de courant de 1 mA/cm², suivie d'un examen en coupe micrographique.
Les températures équivalentes de revenu ainsi que les résultats en matière de caractéristiques mécaniques dans le sens travers et corrosion intercristalline sont rassemblés dans le tableau 1.

### Exemple 2

On a élaboré sous forme de plaque deux alliages A et B de composition suivante:

| | A | B |
|---|---|---|
| Si | 0,95 | 0,82 |
| Mg | 0,87 | 0,80 |
| Cu | 0,80 | 1,0 |
| Mn | 0,63 | 0,58 |
| Fe | 0,20 | 0,21 |
| Mg/Si | 0,91 | 0,98 |

Les plaques ont été homogénéisées 21h à 530°C, écroutées, puis laminées à chaud et à froid jusqu'à une épaisseur de 1,6 mm. La mise en solution a été effectuée à 550°C pendant 1h pour l'alliage A et à 570°C pendant 1h pour l'alliage B. Le revenu standard pour conduire à l'état T6 est de 8h à 175°C et les caractéristiques mécaniques dans le sens travers sont alors:
pour A R_{0,2} = 350 MPa Rₘ = 380 MPa A = 13%
pour B R_{0,2} = 363 MPa Rₘ = 400 MPa A = 14%
Les conductivités à l'état T6 des alliages A et B sont respectivement de 24,3 et 24,7 MS/m.
Différents traitements thermiques de revenu ont été effectués sur ces tôles pour essayer de les désensibiliser à la corrosion intercristalline, qui a été qualifiée par des tests accélérés "Interneutre" et "Interano".
Les temps équivalents à 175°C, les caractéristiques mécaniques dans le sens travers, la conductivité électrique et la sensibilité à la corrosion intercristalline ont été rassemblés dans les tableaux 2 (pour l'alliage A) et 3 (pour l'alliage B).

### Exemple 3

On a élaboré sous forme de plaque un alliage de composition:

| | |
|---|---|
| Si | 0,924 |
| Mg | 0,860 |
| Cu | 0,869 |
| Mn | 0,550 |
| Fe | 0,192 |
| Zn | 0,152 |
| Zr | 0,103 |
| Ni | 0,017 |
| Ti | 0,020 |
| Cr | 0,004 |

avec donc un rapport Mg/Si = 0,93
La plaque a été homogénéisée à 530°C, ecroutée, laminée à chaud à une épaisseur de 35 mm, mise en solution à 550°C et trempée. On a comparé des échantillons ayant subi un revenu classique correspondant à un état T6 à des échantillons ayant subi un traitement de désensibilisation à la corrosion intercristalline selon l'invention, avec un revenu à double palier de 6 h à 175°C + 2 h à 220°C.
Les caractéristiques mécaniques mesurées dans le sens long et travers-long sont les suivantes:

| | sens L | | | sens T-L | | |
|---|---|---|---|---|---|---|
| | R_{0,2} | Rₘ | A | R_{0,2} | Rₘ | A |
| | MPa | MPa | % | MPa | MPa | % |
| état T6 | 368 | 380 | 13,0 | 356 | 394 | 9,6 |
| selon invention | 315 | 344 | 11,5 | 316 | 349 | 9,0 |

Les echantillons traités selon l'invention présentent aux tests "Interano" et "Interneutre" une absence de sensibilité à la corrosion intercristalline, contrairement aux échantillons T6.

Les produits laminés ou filés et désensibilisés à la corrosion intercristalline selon l'invention sont particulièrement bien adaptés à la réalisation de pièces structurales pour l'aéronautique, en particulier des fuselages, et pour des véhicules routiers et ferroviaires.

**TABLEAU 1**

| TRAITEMENT THERMIQUE | t_{éq} (h) | R0,2 (MPa) | RM (MPa) | A (%) | SENSIBILITE CI |
|---|---|---|---|---|---|
| 6h 175°C + 30 min 200°C | 9,7 | 367 | 396 | 12,7 | oui |
| 6h 175°C + 2h 200°C | 20,8 | 363 | 386 | 11,9 | oui |
| 6h 175°C + 8h 200°C | 65,2 | 330 | 371 | 11,5 | oui |
| 6h 175°C + 30 min 220°C | 21,8 | 326 | 379 | 11,8 | oui |
| 6 h 175°C + 2h 220°C | 69,3 | 314 | 363 | 11,8 | oui |
| 6 h 175°C + 30 min 250°C | 119,4 | 304 | 348 | 11,3 | partielle |
| 6 h 175°C + 2h 250°C | 459,5 | 277 | 328 | 10,7 | partielle |
| 100 h à 175°C | 100 | 351 | 380 | 13 | oui |
| 8h à 185°C | 18,3 | 360 | 398 | 6,7 | oui |
| 8h à 220°C | 253,3 | 290 | 343 | 6 | oui |

**TABLEAU 2**

| TRAITEMENT THERMIQUE | t_{éq} (h) | R0,2 (MPa) | RM (MPa) | A (%) | SENSIBILITE CI | J MS/m |
|---|---|---|---|---|---|---|
| 6h 175°C + 4h 200°C | 35,6 | 322 | 370 | 11,4 | oui | 24.6 |
| 6h 175°C + 8h 200°C | 65,2 | 319 | 361 | 10 | partielle | 24.7 |
| 6h 175°C + 30 min 220°C | 21,8 | 338 | 376 | 11,4 | oui | 24.5 |
| 6h 175°C + 2h 220°C | 69,3 | 310 | 349 | 10,1 | non | 25.1 |
| 6h 175°C + 30 min 250°C | 119,4 | 288 | 331 | 10,1 | non | 25.8 |
| 6h 175°C + 2h 250°C | 459,5 | 241 | 300 | 10,2 | non | 26.7 |
| 8h à 185°C | 18,3 | 349 | 388 | 11,1 | oui | 24.3 |
| 8h à 200°C | 59,2 | 322 | 353 | 10,3 | partielle | 24.7 |
| 8h à 220°C | 253,3 | 272 | 323 | 9,5 | non | 25.8 |

**TABLEAU 3**

| TRAITEMENT THERMIQUE | t_{éq} (h) | R0,2 (MPa) | RM (MPa) | A (%) | SENSIBILTE CI | J MS/m |
|---|---|---|---|---|---|---|
| 6h 175°C + 2h 220°C | 69,3 | 313 | 374 | 11 | partielle | 25.1 |
| 6h 175°C + 30 min à 250°C | 119.4 | 282 | 345 | 11 | non | 25.4 |

## Revendications

1. Procédé de fabrication de produits en alliage d'aluminium du type AlSiMgCu à haute résistance présentant une bonne résistance à la corrosion intercristalline, comportant les étapes suivantes:
- coulée d'une plaque ou d'une billette de composition (en poids):
| | |
|---|---|
| Si | 0,7 - 1,3% |
| Mg | 0,6 - 1,1% |
| Cu | 0,5 - 1,1% |
| Mn | 0,3 - 0,8% |
| Zr | < 0,20% |
| Fe | < 0,30 |
| Zn | < 1% |
| Ag | < 1% |
| Cr | < 0,25% |
| autres | < 0,05 chacun et < 0,15 au total |
reste aluminium avec Mg/Si < 1
- homogénéisation entre 470 et 570°C
- corroyage à chaud et éventuellement à froid
- mise en solution entre 540 et 570°C
- trempe
- revenu comportant au moins un palier à une température comprise entre 150 et 250°C, et de préférence entre 165 et 220°C, la durée totale mesurée en temps équivalent à 175°C étant comprise entre 30 et 300h.

2. Procédé selon la revendication 1, caractérisé en ce que la teneur en Zn est comprise entre 0,15 et 1%.

3. Procédé selon l'une quelconque des revendications 1 et 2, caractérisé en ce que le revenu comporte un palier à une température comprise entre 150 et 250°C, et de préférence entre 165 et 220°C, et un autre palier à une température supérieure, comprise entre 170 et 270°C.

4. Procédé selon la revendication 3, caractérisé en ce que la durée équivalente à 175°C du revenu est comprise entre 30 et 120 h.

5. Procédé selon la revendication 4, caractérisé en ce que la durée équivalente à 175°C du revenu est comprise entre 70 et 120 h.

6. Procédé selon l'une quelconque des revendications 1 et 2, caractérisé en ce que le revenu comporte un seul palier et que sa durée équivalente à 175°C est comprise entre 150 et 250 h.

7. Produit laminé ou filé en alliage d'aluminium du type AlSiMgCu à haute résistance de composition (en poids):
| | |
|---|---|
| Si | 0,7 - 1,3% |
| Mg | 0,6 - 1,1% |
| Cu | 0,5 - 1,1% |
| Mn: | 0,3 - 0,8% |
| Zr | < 0,20% |
| Fe | < 0,30% |
| Zn | < 1% |
| Ag | < 1% |
| Cr | < 0,25% |
| autres | < 0,05% chacun et < 0,15% au total, |
dans lequel Mg/Si < 1, désensibilisé à la corrosion intercristalline au sens de la norme MIL-H-6088, et présentant à cet état désensibilisé une conductivité électrique supérieure d'au moins 0,5 MS/m à celle mesurée à l'état T6.

8. Elément de fuselage d'avion réalisé à partir de produits laminés ou filés élaborés par un procédé selon l'une quelconque des revendications 1 à 6.

9. Elément de fuselage d'avion réalisé à partir de produits laminés ou filés selon la revendication 7.

10. Elément structural de véhicule ferroviaire ou routier réalisé à partir de produits laminés ou filés élaborés par un procédé selon l'une quelconque des revendications 1 à 6.

11. Elément structural de véhicule ferroviaire ou routier réalisé à partir de produits selon la revendication 7.

## Patentansprüche

1. Verfahren zur Herstellung von Gegenständen aus einer Aluminiumlegierung des Typs AlSiMgCu hoher Festigkeit mit guter Beständigkeit gegen interkristalline Korrosion, mit folgenden Schritten :
- Gießen einer Platte oder eines Bolzens mit folgender Zusammensetzung (in Masse-%) :
| | |
|---|---|
| Si | 0,7-1,3% |
| Mg | 0,6-1,1% |
| Cu | 0,5-1,1% |
| Mn | 0,3-0,8% |
| Zr | < 0,20 % |
| Fe | < 0,30 % |
| Zn | < 1 % |
| Ag | < 1 % |
| Cr | < 0,25 % |
| Weitere Elemente | jeweils < 0,05 % und insgesamt < 0,15 % |
Rest Aluminium, mit Mg/Si < 1
- Homogenisierung bei 470 bis 570°C
- Warm- und gegebenenfalls Kaltbehandlung
- Lösungsglühen bei 540 bis 570°C
- Abschrecken
- Warmauslagerung mit mindestens einer Stufe bei einer Temperatur von 150 bis 250°C und vorzugsweise 165 bis 220°C, wobei die gemessene Gesamtdauer in einer Äquivalentzeit bei 175°C 30 Std. bis 300 Std. beträgt.

2. Verfahren nach Anspruch 1, dadurch gekennzeichnet, dass der Zn-Gehalt 0,15 bis 1 % beträgt.

3. Verfahren nach einem der Ansprüche 1 und 2, dadurch gekennzeichnet, dass die Warmauslagerung eine erste Stufe bei einer Temperatur von 150 bis 250°C, vorzugsweise 165 bis 220°C, und eine weitere Stufe bei einer höheren Temperatur von 170 bis 270°C umfaßt.

4. Verfahren nach Anspruch 3, dadurch gekennzeichnet, dass die Äquivalentzeit der Warmauslagerung bei 175°C 30 bis 120 Std. beträgt.

5. Verfahren nach Anspruch 4, dadurch gekennzeichnet, dass die Äquivalentzeit der Warmauslagerung bei 175°C 70 bis 120 Std. beträgt.

6. Verfahren nach einem der Ansprüche 1 und 2, dadurch gekennzeichnet, dass die Warmauslagerung eine einzige Stufe umfaßt und dass ihre Äquivalentzeit bei 175°C 150 bis 250 Std. beträgt.

7. Gewalzter bzw. stranggepreßter Gegenstand aus einer Aluminiumlegierung des Typs AlSiMgCu hoher Festigkeit mit folgender Zusammensetzung:
| | |
|---|---|
| Si | 0,7 - 1,3% |
| Mg | 0,6 - 1,1% |
| Cu | 0,5 - 1,1 % |
| Mn | 0,3 - 0,8% |
| Zr | < 0,20 % |
| Fe | < 0,30 % |
| Zn | < 1 % |
| Ag | < 1 % |
| Cr | < 0,25% |
| Weitere Elemente | jeweils < 0,05 % und insgesamt < 0,15 %, |
bei dem Mg/Si < 1, der gegen interkristalline Korrosion im Sinne der Norm MIL-H-6088 unempfindlich ist und in diesem unempfindlichen Zustand eine um mindestens 0,5 MS/m höhere elektrische Leitfähigkeit als die im Zustand T6 gemessene Leitfähigkeit aufweist.

8. Flugzeugrumpfelement aus gewalzten bzw. stranggepreßten Gegenständen, welche durch ein Verfahren nach einem der Ansprüche 1 bis 6 hergestellt sind.

9. Flugzeugrumpfelement aus gewalzten bzw. stranggepreßten Gegenständen nach Anspruch 7.

10. Strukturelement aus gewalzten bzw. stranggepreßten Gegenständen, welche durch ein Verfahren nach einem der Ansprüche 1 bis 6 hergestellt sind, für ein Schienen- oder Straßenfahrzeug.

11. Strukturelement aus Gegenständen nach Anspruch 7 für ein Schienen- oder Straßenfahrzeug.

## Claims

1. A process for the production of high strength AlSiMgCu aluminium alloy products with good intergranular corrosion resistance, comprising the following steps:
• casting a plate or billet with the following composition (by weight):
| | |
|---|---|
| Si | 0.7 - 1.3% |
| Mg | 0.6 - 1.1% |
| Cu | 0.5 - 1.1% |
| Mn | 0.3 - 0.8% |
| Zr | < 0.20% |
| Fe | < 0.30% |
| Zn | < 1% |
| Ag | < 1% |
| Cr | < 0.25% |
| other elements | < 0.05% each and < 0.15% in total |
remainder: aluminium;
with: Mg/Si < 1
• homogenising in the range 470°C to 570°C;
• hot working, and optionally cold working;
• solution heat treating in the range 540°C to 570°C;
• quenching;
• ageing, comprising at least one temperature plateau in the range 150°C to 250°C preferably in the range 165°C to 220°C, the total period, measured as the equivalent period at 175°C, being in the range 30 h to 300 h.

2. A process according to claim 1, characterized in that the Zn content is in the range 0.15% to 1%.

3. A process according to claim 1 or claim 2, characterized in that the ageing comprises a plateau at a temperature which is in the range 150°C to 250°C, preferably in the range 165°C to 220°C, and a further plateau at a higher temperature which is in the range 170°C to 270°C.

4. A process according to claim 3, characterized in that the equivalent period at 175°C for ageing is in the range 30 h to 120 h.

5. A process according to claim 4, characterized in that the equivalent period at 175°C for ageing is in the range 70 h to 120 h.

6. A process according to claim 1 or claim 2, characterized in that the ageing comprises a single plateau and its equivalent period at 175°C is in the range 150 h to 250 h.

7. A rolled or extruded product of high strength AlSiMgCu aluminium with the following composition (by weight):
| | |
|---|---|
| Si | 0.7 - 1.3% |
| Mg | 0.6 - 1.1% |
| Cu | 0.5 - 1.1% |
| Mn | 0.3 - 0.8% |
| Zr | < 0.20% |
| Fe | < 0.30% |
| Zn | < 1% |
| Ag | < 1% |
| Cr | < 0.25% |
| other elements | < 0.05% each and < 0.15% in total |
with: Mg/Si < 1, which has been desensitised to intercrystalline corrosion within the meaning of standard MIL-H-6088, and in the desensitised temper has an electrical conductivity which is at least 0.5 MS/m higher than that measured in the T6 temper.

8. An aircraft fuselage element formed from rolled or extruded products produced by a process according to any one of claims 1 to 6.

9. An aircraft fuselage element formed from rolled or extruded products according to claim 7.

10. A structural element for a rail or road vehicle produced from rolled or extruded products produced by the process of any one of claims 1 to 6.

11. A structural element for a rail or road vehicle formed from products according to claim 7.
